# EUROPÄISCHE PATENTSCHRIFT

(11) **EP 1 414 589 B1**
(45) Veröffentlichungstag und Bekanntmachung des Hinweises auf die Patenterteilung: **16.05.2007**
(21) Anmeldenummer: 02726199.9
(22) Anmeldetag: 21.03.2002
(51) Int. Cl.: B05D 7/24

(54) **KRATZFESTAUSRÜSTUNG FÜR BESCHICHTETE SUBSTRATE**
SCRATCH-RESISTANT FINISH FOR COATED SUBSTRATES
REVETEMENT RESISTANT A L'ABRASION POUR SUBSTRATS ENDUITS

(30) Priorität: 24.03.2001 DE 10114469
(43) Veröffentlichungstag der Anmeldung: 06.05.2004
(73) Patentinhaber: Voestalpine Stahl GmbH, 4031 Linz (AT); ThyssenKrupp Steel AG, 47166 Duisburg (DE)
(72) Erfinder: BETZ, Peter, 48165 Münster (DE); GRUNDMEIER, Guido, 40229 Düsseldorf (DE); STRATMANN, Martin, 40670 Meerbusch (DE)
(74) Vertreter: Fitzner, Uwe
(86) Internationale Anmeldenummer: PCT/EP2002/003179
(87) Internationale Veröffentlichungsnummer: WO 2002/076635

(56) Entgegenhaltungen:
- EP-A- 0 349 749
- WO-A-01/41541
- DE-A- 19 732 217
- US-A- 4 980 196

## Beschreibung

Die vorliegende Erfindung betrifft die neue Verwendung der Plasmapolymerisation und der Plasmapolymeren für die Kratzfestausrüstung von beschichteten Substraten. Außerdem betrifft die vorliegende. Erfindung ein neues Verfahren zur Herstellung einer Kratzfestausrüstung auf einem beschichteten Substrat durch Applikation mindestens einer kratzfesten Schicht auf dem beschichteten Substrat durch Plasmapolymerisation. Des weiteren betrifft die vorliegende Erfindung neue kratzfest ausgerüstete beschichtete Substrate mit mindestens einer Schicht aus einem durch Plasmapolymerisation hergestellten Plasmapolymeren als oberster Schicht.

Aus z.B. der EP 0 349 749 ist eine Plasma-Vorbehandlung bekannt, jedoch keine Plasmabeschichtung.

Aus der DE 197 32 217 ist die Plasmabeschichtung von photovoltaischen Halbleiterbauelementen als Substraten und aus WO 01/41541 von Kunststoffen als Substraten bekannt.

Die Herstellung von Schichten aus Plasmapolymeren auf metallischen Substraten durch Plasmapolymerisation geeigneter Verbindungen ist aus der Dissertation von G. Grundmeier, "Grenzflächenchemische und korrosionsanalytische Untersuchungen von Plasmapolymerbeschichtungen auf Stahl", Technische Fakultät der Universität Erlangen-Nürnberg, 1997, den Patentschriften EP 0 533 606 B 1, EP 0 619 847 B 1 oder EP 0 515 373 B 2 oder aus den Artikeln von Tinghao F. Wang et al., "Corrosion protection of cold rolled steel by low temperature plasma interface engineering", in Progress in Organic Coatings, Band 28, Seiten 291 bis 297, 1996, von M. P. Bonnar, B. M Bumside, A. Little, R. L. Reuben und J. I. B. Wilson, "Plasma Polymer Films for Dropwise Condensation of Steam", Chemical Vapor Deposition, 1997, Band 3, Heft 4, Seiten 201 bis 207, oder von G. Grundmeier und M. Stratmann, "Plasma polymerization - a new and promising way for the corrosion protection of steel", Materials and Corrosion, Band 49, Seiten 150 bis.160, 1998, bekannt.

Aus der US 4,980,196 ist die Plasmabeschichtung von metallischen Substraten bekannt, wobei auf eine erste mittels Plasmabeschichtung hergestellte Schicht eine weitere aufgetragen werden kann.

Diese Plasmapolymerschichten werden vor allem für den Korrosionsschutz der Metalloberflächen verwendet. Die Frage, ob die Plasmapolymerschichten kratzfest sind, stellt sich in diesem Zusammenhang erst gar nicht, weil die Schichten mit anderen Beschichtungen überschichtet werden (vgl. die o.g. Dissertation von Grundmeier).

Die Kratzfestigkeit von Beschichtungen auf Substraten läßt häufig stark zu wünschen übrig. Nicht ausreichende Kratzfestigkeit führt zu Unansehnlichkeit schützender und/oder dekorativer Beschichtungen.

Probleme der Kratzfestigkeit sind vor allem in der KFZ-Lackierung, insbesondere PKW-Lackierung, von großer wirtschaftlicher und ästhetischer Bedeutung.

Zum einen können fertig lackierte KFZ-Karosserien bei der Endmontage im Werk zerkratzt werden, wenn beispielsweise Prüfkarten über die Motorhaube geschoben oder die Karosserien vom Monteur unbeabsichtigt gestreift werden. Diese, wenn auch häufig nur leichten, Kratzer fallen im hellen Licht gerade bei fabrikneuen PKW besonders unangenehm auf.

Des weiteren kommt es in Autowaschanlagen, besonders bei schmutzhaltigem Waschwasser zu den sogenannten Waschkratzem, die sich insbesondere im Sonnenschein ganz deutlich bemerkbar machen.

Die KFZ-Industrie ist daher bestrebt, das Problem der nicht ausreichenden Kratzfestigkeit durch die Verwendung kratzfester Lackierungen in den Griff zu bekommen.

Eine Möglichkeit ist die Beschichtung der Serienlackierungen mit einem sogenannten kratzfesten Sealer auf der Basis von Sol-Gel-Klarlacken, wie sie beispielsweise aus den Patentanmeldungen DE 43 03 570 A 1, DE 34 07 087 A 1, DE 40 11 045 A 1, DE 40 25 215 A 1, DE 38 28 098 A 1, DE 40 20 316 A 1 oder DE 41 22 743 A 1 bekannt sind. Diese Sol-Gel-Klarlacke bzw. die hieraus hergestellten Schichten werden von der Fachwelt auch als organisch modifizierte Keramikmaterialien bezeichnet. Eines ihrer Hauptanwendungsgebiete ist die Kratzfestausrüstung von Brillen oder Visieren von Motorradhelmen.

Die bekannten Kratzfestausrüstungen auf der Basis von Sol-Gel-Klarlacken haben jedoch einen geringen Festkörpergehalt, womit zwangsweise ein hoher Lösemittelgehalt einhergeht. Dieser hohe Lösemittelgehalt ist aus Gründen der Sicherheit und des Umweltschutzes bedenklich und nachteilig.
Üblicherweise haben die bekannten Kratzfestausrüstungen eine Trockenschichtdicke von 10 µm. Dabei weisen sie einen ausreichenden optischen Gesamteindruck (Appearance) auf. Bei dieser Schichtdicke treten im allgemeinen nur vergleichsweise geringe Probleme der Haftung zwischen der Kratzfestausrüstung und der darunterliegenden Lackierung auf. Will man aber die Kratzfestigkeit weiter verbessern und die Trockenschichtdicke weiter erniedrigen, beispielsweise auf 3 bis 5 µm, verschlechtert sich die Appearance.

Aufgabe der vorliegenden Erfindung ist es, eine neue Kratzfestausrüstung für beschichtete Substrate, insbesondere lackierte KFZ-Karosserien, speziell lakkierte PKW-Karosserien, bereitzustellen, die die Nachteile des Standes der Technik nicht mehr länger aufweist, sondern die beschichteten Substrate auch in geringer Schichtdicke sicher vor Kratzern schützt und dabei eine gute Appearance aufweist und fest an den Beschichtungen haftet. Außerdem soll die neue Kratzfestausrüstung in einfacher Weise, ohne Lösemittel und ohne größeren Materialaufwand herstellbar sein und eine sehr gute Appearance aufweisen.

Demgemäß wurde die neue Verwendung der Plasmapolymerisation und der Plasmapolymeren für die Kratzfestausrüstung von beschichteten Substraten gefunden, die im folgenden als "erfindungsgemäße Verwendung" bezeichnet wird.

Außerdem wurde das neue Verfahren zur Herstellung einer Kratzfestausrüstung auf einem beschichteten Substrat durch Abscheiden mindestens einer kratzfesten Plasmapolymerschicht auf dem beschichteten Substrat durch Plasmapolymerisatiön gefunden, das im folgenden als "erfindungsgemäßes Verfahren" bezeichnet wird.

Nicht zuletzt wurde das neue kratzfest ausgerüstete beschichtete Substrat mit mindestens einer Schicht aus einem durch Plasmapolymerisation hergestellten Plasmapolymeren als oberster Schicht gefunden, das im folgenden als "erfindungsgemäßes Substrat" bezeichnet wird.

Im Hinblick auf den Stand der Technik war es überraschend und für den Fachmann nicht vorhersehbar, daß die Aufgabe, die der vorliegenden Erfindung zugrunde lag, mit Hilfe der erfindungsgemäßen Verwendung gelöst werden konnte. Dies war um so mehr überraschend, als die Plasmapolymerschichten bislang nur zu Zwecken des Korrosionsschutzes oder zur Modifizierung metallischer Oberflächen unmittelbar auf diese appliziert wurden.

Das erfindungsgemäße Verfahren geht von einem beschichteten metallischen Substrat aus.

Beispiele geeigneter erfindungsgemäß anzuwendender Metalle sind Titan, Eisen, Kobalt, Nickel, Magnesium, Aluminium, Zink oder ihre Legierungen miteinander oder mit weiteren geeigneten Metallen wie Kupfer, Vanadium, Wolfram, Molybdän, Chrom, Mangan oder Zinn. Erfindungsgemäß sind solche Metalle von Vorteil, welche üblicherweise im Automobilbau für die Herstellung von Karosserien verwendet werden. Sie werden deshalb bevorzugt eingesetzt. Beispiele geeigneter erfindungsgemäß anzuwendender Metalle dieser Art sind Stähle, insbesondere kalt gewalzte Stähle und metallisch beschichtete Stahlfeinbleche.

An und für sich kann das Substrat eine beliebige Form aufweisen, beispielsweise die Form eines Kotflügels, einer Autortür, einer Motorhaube oder eines Kofferraumdeckels. Erfindungsgemäß ist es von Vorteil, wenn das Substrat planar ist und insbesondere als Blech oder Band vorliegt.

Die Dicke des Substrats kann breit variieren und richtet sich nach dem jeweiligen Verwendungszweck des erfindungsgemäßen Substrats. Von Vorteil sind hierbei Dicken von 0,05 mm bis 10 mm, wie sie üblicherweise im Automobilbau verwendet werden.

Das Substrat ist beschichtet, d. h., daß sich hierauf mindestens eine Lackfolie und/oder mindestens eine Lackierung befindet.

Die Beschichtung dient dem Schutz des Substrats vor Korrosion, der Absorption und Dissipation mechanischer Energie, der Klarlackierung und/oder der Farb- und/oder Effektgebung.

Beispiele geeigneter Beschichtungen mit Korrosionsschutzwirkung sind elektrochemisch abgeschiedene Elektrotauchlackierungen, wie sie beispielsweise in der japanischen Patentanmeldung 1975-142501 (japanische Offeniegungsschrift JP 52-065534 A 2, Chemical Abstracts Referat Nr. 87: 137427) oder den Patentschriften und -anmeldungen US 4,375,498 A, US 4,537,926 A, US 4,761,212 A, EP 0 529 335 A 1, DE 41 25 459 A 1, EP 0 595 186 A 1, EP 0 074 634 A 1, EP 0 505 445 A 1, DE 42 35 778 A 1, EP 0 646 420 A 1, EP 0 639 660 A1, EP 0 817 648 A1, DE 195 12 017 C1, EP 0 192 113 A2, DE 41 26 476 A 1 oder WO 98/07794 beschrieben werden.

Beispiele geeigneter Beschichtungen zur Absorption und Dissipation mechanischer Energie sind Füllerlackierungen und Steinschlagschutzgrundierungen, wie sie beispielsweise in den Patentanmeldungen und Patenten EP 0 427 028 A 1, DE 41 42 816 A 1, DE 38 05 629 C 1, DE 31 08 861 C 2 oder DE 195 04 947 A1 beschrieben werden.

Beispiele geeigneter farb- und/oder effektgebender Beschichtungen sind Unidecklacke oder Basislacke, wie sie beispielsweise in den Patentanmeldungen-EP 0 089 497 A 1, EP 0 256 540 A 1, EP 0 260 447 A 1, EP 0 297 576 A 1, WO 96/12747, EP 0 523 610 A 1, EP 0 228 003 A 1, EP 0 397 806 A 1, EP 0 574 417 A 1, E P 0 531 510 A 1, EP 0 581 211 A 1, EP-0 708 788 A 1, EP 0 593 454 A 1, DE-A-43 28 092 A 1, EP 0 299 148 A 1, EP 0 394 737 A 1, EP 0 590 484 A 1, EP 0 234 362 A 1, EP 0 234 361 A 1, EP 0 543 817 A 1, WO 95/14721, EP 0 521 928 A 1, EP 0 522 420 A 1, EP 0 522 419 A 1, EP 0 649 865 A 1, EP 0 536 712 A 1, EP 0 596 460 A 1, EP 0 596 461 A 1, EP 0 584 818 A 1, EP 0 669 356 A 1, EP 0 634 431 A 1, EP 0 678 536 A 1, EP 0 354 261 A 1, EP 0 424 .705 A 1, WO 97/49745, WO 97/49747, EP 0 401 565 A 1, EP 0 496 205 A 1, EP 0 358 979 A 1, EP 469 389 A 1, DE 24 46 442 A 1, DE 34 09 080 A 1, DE 195 47 944 A 1, DE 197 41 554 A 1 oder EP 0 817 684, Spalte 5, Zeilen 31 bis 45, im Detail beschrieben werden.

Beispiele geeigneter Klarlackierungen sind solche, die aus Ein- oder Mehrkomponentenklarlacken, Pulverklarlacken, Pulverslurryklarlacken, UV-härtbaren Klarlacken oder Sealem hergestellt werden, wie sie aus den Patentanmeldungen, Patentschriften und Veröffentlichungen DE 42 04 518 A 1, EP 0 594 068 A 1, EP O 594 071 A 1, EP 0 594 142 A 1, EP 0 604 992 A 1, EP 0 596 460 A 1, WO 94/10211, WO 94/10212, WO 94/10213, WO 94/22969 oder WO 92/22615, US 5,474,811 A 1, US 5,356,669 A 1 oder US 5,605,965 A 1, DE 42 22 194 A 1, BASF Lacke + Farben AG, "Pulverlacke", 1990, BASF Coatings AG "Pulverlacke, Pulverlacke für industrielle Anwendungen", Januar 2000, US 4,268,542 A 1, DE 195 40 977 A 1, DE 195 18 392 A 1, DE 196 17 086 A 1, DE-A-196 13 547, DE 196 52 813 A 1, DE-A-198 14 471 A 1, EP 0 928 800 A 1, EP 0 636 669 A 1, EP 0 410 242 A 1, EP 0 783 534 A 1, EP 0 650 978 A 1, EP 0 650 979 A 1, EP 0 650 985 A 1, EP 0 540 884 A 1, EP 0 568 967 A 1, EP 0 054 505 A 1, EP 0 002 866 A 1, DE 197 09 467 A 1, DE 42 03 278 A 1, DE 33 16 593 A 1, DE 38 36 370 A 1, DE 24 36 186 A 1, DE 20 03 579 B 1, WO 97/46549, WO 99/14254, US 5,824,373 A, US 4,675,234 A, US 4,634,602 A, US 4,424,252 A, US 4,208,313 A, US 4,163,810 A, US 4,129,488 A, US 4,064,161 A, US 3,974,303 A, EP 0 844 286 A 1, DE 43 03 570 A 1, DE 34 07 087 A 1, DE 40 11 045. A 1, DE 40 25 215 A 1, DE 38 28 098 A 1, DE 40 20 316 A 1 oder DE 41 22 743 A 1 bekannt sind.

Beispiele geeigneter Lackfolien sind aus den Patentanmeldungen WO94/09983 A, EP 0 361 823 A 1, DE 195 35 934 A 1, DE 195 17 069 A 1, DE 195 17 067 A 1 oder 195 17 068 A 1 oder den Veröffentlichungen von E. Bürkle in Kunststoffe **87** (1997), 320-328; Modem Plastics International Band 11, 1997, 33-34, oder von G. Steinbichler und J. Gießauf in Kunststoffe **87** (1997), 1262-1270, bekannt.

Im Rahmen des erfindungsgemäßen Verfahrens werden die vorstehend beschriebenen Beschichtungen vorzugsweise mit einem oxidierenden Plasma vorbehandelt. Die Vorbehandlung dient der Reinigung und der Aktivierung der Oberfläche der Beschichtungen. Beispiele geeigneter Oxidationsmittel zur Erzeugung des oxidierenden Plasmas sind Fluor, Chlor oder Sauerstoff, insbesondere Sauerstoff. Das oxidierende Plasma kann außerdem Edelgase und/oder Stickstoff enthalten.

Die Bedingungen der Vorbehandlung können breit variieren und richten sich nach den Erfordernissen des jeweiligen Einzelfalles. Insbesondere kann der angewandte Druck im Plasma, je nach stofflicher Zusammensetzung, bis zu 1 bar betragen.

Vorzugsweise werden bei dem Sauerstoffplasma Sauerstoffpartialdrücke von 0,01 bis 3, bevorzugt 0,02 bis 2,5, besonders bevorzugt 0,03 bis 2, ganz besonders bevorzugt 0,04 bis 1,5 und insbesondere 0,05 bis 1 mbar, Spannungen von 200 bis 800, bevorzugt 210 bis 750, besonders bevorzugt 220 bis 700, ganz besonders bevorzugt 230 bis 650 und insbesondere 240 bis 600 V, Stromstärken von 0,1 bis 5, bevorzugt 0,2 bis 4,8, besonders bevorzugt 0,3 bis 4,4, ganz besonders bevorzugt 0,4 bis 4,2 und insbesondere 0,5 bis 4 mA, Volumenflüsse von 0,1 bis 3, bevorzugt 0,2 bis 2,8, besonders bevorzugt 0,3 bis 2,4, ganz besonders bevorzugt 0,4 bis 2,2 und insbesondere 0,5 bis 2 st. cm3/min und Frequenzen von 0,1 bis 3, bevorzugt 0,2 bis 2,7, besonders bevorzugt 0,3 bis 2,3, ganz besonders bevorzugt 0,4 bis 2 und insbesondere 0,5 bis 1,5 kHz angewandt.

Im weiteren Verlauf des erfindungsgemäßen Verfahrens wird auf der vorzugsweise gereinigten und aktivierten Oberfläche der Beschichtungen mindestens eine, vorzugsweise eine, Schicht aus mindestens einem Plasmapolymeren durch Plasmapolymerisation abgeschieden.

Für die Plasmapolymerisation können die unterschiedlichsten organischen und anorganischen Verbindungen verwendet werden. Erfindungsgemäß ist es von Vorteil, mindestens eine elementorganische Verbindung zu verwenden.

Im Rahmen der vorliegenden Erfindung werden unter elementorganischen, insbesondere metallorganischen, Verbindungen Verbindungen verstanden, in denen mindestens ein von Kohlenstoff verschiedenes Element mit organischen Resten wie substituierten oder unsubstituierten Alkyl-, Cycloalkyl- und/oder Arylresten, die auch Heteroatome enthalten können, verknüpft ist.

Geeignete elementorganische Verbindungen sind metallorganische Verbindungen von Metallen der Nebengruppen des Periodischen Systems der Elemente. Beispiele geeigneter Elemente sind Scandium, Yttrium, Lanthan, die Lanthanide, Titan, Zirkonium, Hafnium, Vanadium, Niob, Chrom, Wolfram, Mangan, Eisen, Kobalt, Nickel, Kupfer oder Zink. Die metallorganischen Verbindungen können ein oder mehrere Metallatome im Molekül enthalten. Enthalten sie mehrere Metallatome im Molekül, kann es sich um ein und dasselbe Metall oder um mindestens zwei unterschiedliche Metalle handeln.

Weitere geeignete elementorganische Verbindungen sind organische Verbindungen von Metallen und Nichtmetallen der Hauptgruppen des Periodischen Systems der Elemente. Beispiele geeigneter Metalle und Nichtmetalle sind Bor, Aluminium, Gallium, Indium, Silizium, Germanium, Zinn oder Phosphor. Besonders gut geeignet ist Silizium.

Weitere geeignete elementorganische Verbindungen sind organische Verbindungen, die mindestens eines der vorstehend genannten Metalle der Nebengruppen des Periodischen Systems der Elemente und mindestens eines der vorstehend genannten Metalle oder Nichtmetalle der Hauptgruppen des periodischen Systems der Elemente enthalten.

Erfindungsgemäß ist es von Vorteil, organische Verbindungen des Siliziums wie Hexamethyldisilan oder Hexamethyldisiloxan, insbesondere Hexamethyldisilan, zu verwenden.

Dabei können die erfindungsgemäß bevorzugt verwendeten organischen Verbindungen des Siliziums noch mindestens eine weitere der vorstehend beschriebenen elementorganischen Verbindungen in untergeordneten Mengen enthalten.

Im Rahmen der vorliegenden Erfindung sind hier und im folgenden unter "untergeordneten Mengen" Mengen zu verstehen, die das Eigenschaftsprofil der Plasmapolymerschicht in vorteilhafter Weise variieren aber nicht in seinen grundlegenden Eigenschaften bestimmen.

Des weiteren können die vorstehend beschriebenen, erfindungsgemäß zu verwendenden elementorganischen Verbindungen rein organische Verbindungen in untergeordneten Mengen enthalten. Vorzugsweise werden polymerisierbare organische Verbindungen verwendet. Beispiele geeigneter polymerisierbarer organischer Verbindungen sind Olefine und Acetylene, insbesondere Olefine wie Cyclohexen.

Die Plasmapolymerisation der vorstehend beschriebenen Verbindungen kann in der Gegenwart mindestens eines Oxidationsmittels durchgeführt werden. Beispiele geeigneter Oxidationsmittel sind die vorstehend beschriebenen.

Außerdem kann die Plasmapolymerisation in der Gegenwart mindestens eines Edelgases, insbesondere Argon, durchgeführt werden.

Methodisch gesehen weist die Plasmapolymerisation keine Besonderheiten auf, sondern kann nach den Verfahren und mit Hilfe der Vorrichtungen durchgeführt werden, wie sie in den eingangs aufgeführten Patenten, Patentanmeldungen und Veröffentlichungen beschrieben werden.

Vorzugsweise wird die Plasmapolymerisation während 10 Minuten bis 3 Stunden, bevorzugt 15 Minuten bis 2,5 Stunden, besonders bevorzugt 20 Minuten bis 2 Stunden und 15 Minuten, ganz besonders bevorzugt 30 Minuten bis 2 Stunden und insbesondere 40 Minuten bis 1,5 Stunden durchgeführt. Dabei werden vorzugsweise Partialdrücke an elementorganischer Verbindung von 0,001 bis 0,2, bevorzugt 0,002 bis 0,18, besonders bevorzugt 0,003 bis 0,16, ganz besonders bevorzugt 0,004 bis 0,14 und insbesondere 0,005 bis 0,12 mbar, sofern verwendet, Argonpartialdrücke von 0,01 bis 2, bevorzugt 0,02 bis 1,8, besonders bevorzugt 0,03 bis 1,6, ganz besonders bevorzugt 0,04 bis 1,4 und insbesondere 0,0 bis 1 mbar, sofern verwendet, Sauerstoffpartialdrücke von 0,001 bis 0,2, bevorzugt 0,002 bis 0,18, besonders bevorzugt 0,003 bis 0,16, ganz besonders bevorzugt 0,004 bis 0,14 und insbesondere 0,005 bis 0,12 mbar, Spannungen von 200 bis 800, bevorzugt 210 bis 750, besonders bevorzugt 220 bis 700, ganz besonders bevorzugt 230 bis 650 und insbesondere 240 bis 600 V, Stromstärken von 0,1 bis 5, bevorzugt 0,2 bis 4,8, besonders bevorzugt 0,3 bis 4,4, ganz besonders bevorzugt 0,4 bis 4,2 und insbesondere 0,5 bis 4 mA, Volumenflüsse von 0,1 bis 3, bevorzugt 0,2 bis 2,8, besonders bevorzugt 0,3 bis 2,4, ganz besonders bevorzugt 0,4 bis 2,2 und insbesondere 0,5 bis 2 st. cm3/min und Frequenzen von 0,1 bis 10, bevorzugt 0,2 bis 9, besonders bevorzugt 0,3 bis 8, ganz besonders bevorzugt 0,4 bis 7 und insbesondere 0,5 bis 6 kHz angewandt.

Vorzugsweise ist die abgeschiedene Plasmapolymerschicht 0,001 bis 10, bevorzugt. 0,01 bis 9, besonders bevorzugt 0,1 bis 8, ganz besonders bevorzugt 0,5 bis 7 und insbesondere 1 bis 6 µm dick.

Die Zusammensetzung der Plasmapolymerschicht kann homogen sein oder sie kann sich vertikal in unterschiedlicher Weise ändern. Zum einen kann die Konzentration einer Komponente innerhalb der Plasmapolymerschicht kontinuierlich oder diskontinuierlich abnehmen oder zunehmen. Bei gezielt variierender Konzentration von funktionellen Gruppen wird das Plasmapolymer "Gradienten-Plasmapolmer" genannt. Dieses Gradienten-Plasmapolymer zeichnet sich dadurch aus, daß es über spezielle funktionelle Gruppen an der Phasengrenze Beschichtung / Plasmapolymer, beispielsweise siliciumorganische funktionelle Gruppen, verfügt. Dadurch wird an den Grenzflächen die Haftung optimiert, was zu einer optimalen Stabilität der Kratzfestausrüstung führt. Die Plasmapolymerschicht kann indes auch aus Lagen unterschiedlicher Zusammensetzung bestehen.

Die erfindungsgemäße Plasmapolymerschicht bzw. die hiermit kratzfest ausgerüsteten beschichteten Substrate sind von sehr guter optischer Qualität (Appearance), so daß sie auch für die kratzfeste Lackierung von Pkw der Automobiloberklasse in Betracht kommen. Die erfindungsgemäße Kratzfestausrüstung haftet außerordentlich fest auf den beschichteten Karosserien und zeigt auch bei mechanischer Einwirkung keine Schädigung oder Abplatzung. Sie ist witterungsstabil und chemikalienstabil und wird auch nicht durch Vogelkot angegriffen. Die in erfindungsgemäßer Weise kratzfest ausgerüsteten Kraftfahrzeuge haben daher eine besonders lange Gebrauchsdauer und einen besonders hohen Nutzwert.

### Beispiel

### Die Herstellung einer erfindungsgemäße Kratzfestausrüstung durch Plasmapotymerisation

Ein Karosserieblech, das in üblicher und bekannter Weise mit einer, kathodisch abgeschiedenen Elektrotauchlackierung, einem Füller, einer Metallic-Basislackierung und einer Klarlackierung beschichtet war, wurde in einem Plasmareaktor, der eine evakuierbare Glasglocke mit internen Elektroden, Gasdosiersysteme und einen Hochvakuumpumpstand umfaßte, auf eine geerdete Elektrode plaziert.

Die lackierte Oberfläche des Karosserieblechs wurde mit einem Sauerstoffplasma während 5 Minuten bei einem Sauerstoffpartialdruck von 0,3 mbar, einer Spannung von 400 V, einer Stromstärke von 2 mA und einem Volumenfluß von 1,5 st. cm³/min und einer Frequenz von 1 kHz vorbehandelt.

Das Plasmapolymer wurde während einer Stunde bei einem Argonpartialdruck von 0,2 mbar, einem Sauerstoffpartialdruck von 0,05 mbar und einem Hexamethyldisilan- Partialdruck von 0,05 mbar, einer Spannung von 400 V, einer Stromstärke von 1 mA und einem Volumenfluß von 1,5 st. cm³/min und einer Frequenz von 4 kHz abgeschieden.

Die Plasmapolymerschicht war 3 µm dick. Sie haftete fest an der Lackierung. Eine Delamination war auch nicht nach der Belastung im Schwitzwasserkonstantklima zu beobachten. Die Plasmapolymerschicht war hoch kratzfest und konnte unter den üblichen und bekannten. Bedingungen des Bürstentests (vgl. P. Betz und A. Bartelt, Progress in Organic Coatings, 22 (1993), Seiten 27 - 37, insbesondere Fig. 2, Seite 28; verwendetes Gewicht: 2000 g statt 280 g) nicht geschädigt werden. Sie war daher vorzüglich als Kratzfestausrüstung geeignet. Die Kratzfestausrüstung und die Lackierung wiesen insgesamt einen guten optischen Gesamteindruck auf.

## Patentansprüche

1. Verwendung der Plasmapolymerisation und der Plasmapolymeren für die Kratzfestausrüstung von beschichteten metallischen Substraten, wobei die Beschichtung auf dem Substrat mindestens eine Lackfolie und/oder mindestens eine Lackierung umfaßt.

2. Verfahren zur Herstellung einer Kratzfestausrüstung auf einem beschichteten metallischen Substrat durch Applikation mindestens einer kratzfesten Schicht auf dem beschichteten Substrat, **dadurch gekennzeichnet, daß** die kratzfeste Schicht durch Plasmapolymerisation abgeschieden wird, und wobei die Beschichtung auf dem Substrat mindestens eine Lackfolie und/oder mindestens eine Lackierung umfaßt.

3. Kratzfest ausgerüstetes beschichtetes metallisches Substrat mit mindestens einer Schicht aus einem durch Plasmapolymerisation hergestellten Plasmapolymeren als oberster Schicht, wobei die Beschichtung auf dem Substrat mindestens eine Lackfolie und/oder mindestens eine Lackierung umfaßt.

4. Die Verwendung nach Anspruch 1, das Verfahren nach Anspruch 2 und das Substrat nach Anspruch 3, **dadurch gekennzeichnet, daß** die Beschichtung auf dem Substrat dem Schutz vor Korrosion, der Absorption und Dissipation mechanischer Energie, der Klarlackierung und/oder der Farb- und/oder Effektgebung dient.

5. Die Verwendung nach einem der Ansprüche 1 oder 4, das Verfahren nach einem der Ansprüche 2 oder 4 und das Substrat nach einem der Ansprüche 3 oder 4, **dadurch gekennzeichnet, daß** die Beschichtung auf dem Substrat mit einem oxidierenden Plasma vorbehandelt wird.

6. Die Verwendung, das Verfahren und das Substrat nach Anspruch 5, **dadurch gekennzeichnet, daß** als oxidierendes Plasma ein Sauerstoffplasma verwendet wird.

7. Die Verwendung nach einem der Ansprüche 1 oder 4 bis 6, das Verfahren nach einem der Ansprüche 2 oder 4 bis 6 und das Substrat nach einem der Ansprüche 3 bis 6, **dadurch gekennzeichnet, daß** zur Plasmapolymerisation mindestens eine elementorganische Verbindung verwendet wird.

8. Verwendung, Verfahren und Substrat nach Anspruch 7, **dadurch gekennzeichnet, daß** als elementorganische Verbindung mindestens eine metallorganische Verbindung von Metallen der Nebengruppen des Periodischen Systems der Elemente, mindestens eine organische Verbindung von Metallen und Nichtmetallen der Hauptgruppen des Periodischen Systems der Elemente und/oder mindestens eine organische Verbindung, die mindestens ein Metall der Nebengruppen und mindestens ein Metall oder Nichtmetall der Hauptgruppen des periodischen Systems der Elemente enthält, verwendet wird.

9. Verwendung, Verfahren und Substrat nach Anspruch 8, **dadurch gekennzeichnet, daß** als elementorganische Verbindung mindestens eine Siliziumverbindung verwendet wird.

10. Verwendung, Verfahren und Substrat nach Anspruch 9, **dadurch gekennzeichnet, daß** als Siliziumverbindung Hexamethyldisilan verwendet wird

11. Verwendung nach einem der Ansprüche 1 oder 4 bis 10, Verfahren nach einem der Ansprüche 2 oder 4 bis 10 und Substrat nach einem der Ansprüche 3 bis 10, **dadurch gekennzeichnet, daß** die Plasmapolymerisation in Gegenwart eines Oxidationsmittels und/oder eines Edelgases durchgeführt wird.

12. Verwendung, Verfahren und Substrat nach Anspruch 11, **dadurch gekennzeichnet, daß** als Oxidationsmittel Sauerstoff und als Edelgases Argon verwendet wird.

## Claims

1. Use of plasma polymerization and of plasma polymers for the scratchproofing of coated metallic substrates, wherein the coating on the substrate comprises at least one dry-paint film and/or at least one paint coat.

2. Process for producing a scratchproof finish on a coated metallic substrate by applying at least one scratchproof film to the coated substrate, **characterized in that** the scratchproof film is deposited by plasma polymerization, and wherein the coating on the substrate comprises at least one dry-paint film and/or at least one paint coat.

3. Scratchproofed coated metallic substrate comprising as its topmost layer at least one film of a plasma polymer prepared by plasma polymerization, wherein the coating on the substrate comprises at least one dry-paint film and/or at least one paint coat.

4. The use according to Claim 1, the process according to Claim 2, or the substrate according to Claim 3, **characterized in that** the coating on the substrate serves to protect against corrosion, to absorb and dissipate mechanical energy, as a clearcoat, and/or to impart colour and/or effect.

5. The use according to one of Claims 1 or 4, the process according to one of Claims 2 or 4, or the substrate according to one of Claims 3 or 4, **characterized in that** the coating on the substrate is pretreated with an oxidizing plasma.

6. The use, process or substrate according to Claim 5, **characterized in that** an oxygen plasma is used as oxidizing plasma.

7. The use according to one of Claims 1 and 4 to 6, the process according to one of Claims 2 and 4 to 6 or the substrate according to one of Claims 3 to 6, **characterized in that** at least one organoelemental compound is used for the plasma polymerization.

8. Use, process or substrate according to Claim 7, **characterized in that** at least one organometallic compound of metals from the transition groups of the Periodic Table of the Elements, at least one organic compound of metals and nonmetals from the main groups of the Periodic Table of the Elements and/or at least one organic compound containing at least one metal from the transition groups and at least one metal or nonmetal from the main groups of the Periodic Table of the Elements is used as organoelemental compound.

9. Use, process or substrate according to Claim 8, **characterized in that** at least one silicon compound is used as organoelemental compound.

10. Use, process or substrate according to Claim 9, **characterized in that** hexamethyldisilane is used as silicon compound.

11. Use according to one of Claims 1 and 4 to 10, process according to one of Claims 2 and 4 to 10 or substrate according to one of Claims 3 to 10, **characterized in that** the plasma polymerization is conducted in the presence of an oxidizing agent and/or a noble gas.

12. Use, process or substrate according to Claim 11, **characterized in that** oxygen is used as oxidizing agent and argon is used as noble gas.

## Revendications

1. Utilisation de la polymérisation à plasma et des polymères plasma en vue du traitement anti-abrasion de substrats métalliques revêtus, le revêtement sur le substrat comprenant au moins une feuille de vernis et/ou au moins un vernissage.

2. Procédé en vue de la fabrication d'un traitement anti-abrasion sur un substrat métallique revêtu par application d'au moins une couche résistante à l'abrasion sur le substrat revêtu, **caractérisé en ce que** la couche résistante à l'abrasion est déposée par polymérisation à plasma et où le revêtement sur le substrat comprend au moins une feuille de vernis et/ou au moins un vernissage.

3. Substrat métallique revêtu pourvu d'un traitement anti-abrasion avec au moins une couche faite d'un polymère plasma fabriqué par polymérisation à plasma en tant que couche la plus supérieure, le revêtement sur le substrat comprenant au moins une feuille de vernis et/ou au moins un vernissage.

4. Utilisation selon la revendication 1, procédé selon la revendication 2, et substrat selon la revendication 3, **caractérisés en ce que** le revêtement sur le substrat sert à la protection contre la corrosion, à l'absorption et à la dissipation d'énergie mécanique, au vernissage à vernis clairs et/ou à l'application d'une couleur et/ou d'un effet.

5. Utilisation selon l'une quelconque des revendications 1 ou 4, procédé selon l'une quelconque des revendications 2 ou 4, et substrat selon l'une quelconque des revendications 3 ou 4, **caractérisés en ce que** le revêtement sur le substrat subit un traitement préalable à l'aide d'un plasma oxydant.

6. Utilisation, procédé et substrat selon la revendication 5, **caractérisés en ce que** l'on utilise, en tant que plasma oxydant, un plasma à l'oxygène.

7. Utilisation selon l'une quelconque des revendications 1 ou 4 à 6, procédé selon l'une quelconque des revendications 2 ou 4 à 6, et substrat selon l'une quelconque des revendications 3 à 6, **caractérisés en ce que** l'on utilise, en vue de la polymérisation à plasma, au moins un composé organique d'éléments.

8. Utilisation, procédé et substrat selon la revendication 7, **caractérisés en ce que** l'on utilise, en tant que composé organique d'éléments, au moins un composé métallo-organique de métaux des groupes secondaires du système périodique des éléments, au moins un composé organique de métaux et de non métaux des groupes principaux du système périodique des éléments et/ou au moins un composé organique, qui contient au moins un métal des groupes secondaires et au moins un métal ou non métal des groupes principaux du système périodique des éléments.

9. Utilisation, procédé et substrat selon la revendication 8, **caractérisés en ce que** l'on utilise, en tant que composé organique d'éléments, au moins un composé du silicium.

10. Utilisation, procédé et substrat selon la revendication 9, **caractérisés en ce que** l'on utilise, en tant que composé du silicium, l'hexaméthyldisilane.

11. Utilisation selon l'une quelconque des revendications 1 ou 4 à 10, procédé selon l'une quelconque des revendications 2 ou 4 à 10 et substrat selon l'une quelconque des revendications 3 à 10, **caractérisés en ce que** la polymérisation à plasma est effectuée en présence d'un agent d'oxydation et/ou d'un gaz rare.

12. Utilisation, procédé et substrat selon la revendication 11, **caractérisés en ce que** l'on utilise, en tant qu'agent d'oxydation, de l'oxygène et, en tant que gaz rare, de l'argon.
